# EUROPÄISCHE PATENTSCHRIFT

(11) **EP 0 406 826 B1**
(45) Veröffentlichungstag und Bekanntmachung des Hinweises auf die Patenterteilung: **11.08.1993**
(21) Anmeldenummer: 90112762.1
(22) Anmeldetag: 04.07.1990
(51) Int. Cl.: C10M 141/06, C10M 141/08, C10M 133/02

(54) **Schmierstoffzusammensetzung**
Lubricant composition
Composition de lubrifiant

(30) Priorität: 07.07.1989 CH 2528/89
(43) Veröffentlichungstag der Anmeldung: 09.01.1991
(73) Patentinhaber: CIBA-GEIGY AG, 4002 Basel (CH)
(72) Erfinder: Evans, Samuel, Dr., CH-1723 Marly (CH)
(74) Vertreter: Zumstein, Fritz, Dr.

(56) Entgegenhaltungen:
- EP-A- 0 059 168
- EP-A- 0 064 020
- EP-A- 0 208 455
- EP-A- 0 210 030
- EP-A- 0 224 442
- EP-A- 0 273 013
- EP-A- 0 346 283
- EP-A- 0 356 677
- DE-A- 3 446 646
- US-A- 3 336 226
- US-A- 3 480 635
- US-A- 4 069 199
- US-A- 4 836 943

## Beschreibung

Die vorliegende Erfindung betrifft Schmierstoffzusammensetzungen, die gegen oxidativen Abbau stabilisiert sind. Die Stabilisierung erfolgt durch Zusatz von mindestens zwei spezifischen Zusatzstoffen.

Es ist bekannt und üblich, zu Schmierstoffen auf Basis von Mineralölen oder synthetischen Oelen Zusatzstoffe zur Verbesserung ihrer Gebrauchseigenschaften zuzusetzen. Von besonderer Bedeutung sind Zusatzstoffe gegen oxidativen Abbau der Schmierstoffe, sogenannte Antioxidantien. Der oxidative Abbau von Schmierstoffen spielt vor allem bei Motorenölen eine grosse Rolle, da im Verbrennungsraum der Motoren hohe Temperaturen herrschen und neben Sauerstoff Stickoxide (NOₓ) vorhanden sind, welche als Oxidationskatalysatoren wirken.

Als Antioxidantien für Schmierstoffe werden vor allem organische Schwefel- und Phosphorverbindungen verwendet, aber auch aromatische Amine und Phenole, insbesondere sterisch gehinderte Phenole (siehe z.B. Ullmanns Encyklopädie der technischen Chemie, 4. Auflage, Verlag Chemie, Band 20 (1981); Seite 541-43).

Es wurden auch schon sterisch gehinderte Amine als Stabilisatoren für Schmieröle vorgeschlagen, z.B. in der US-A-4 069 199 oder der JP-A-85/28496.

In der EP-A-356 677 wurden Gemische von aromatischen Aminen und sterisch gehinderten Aminen als Antioxidantien für Schmierstoffe vorgeschlagen, wobei diesen Gemischen auch phenolische Antioxidantien zugesetzt werden können.

Die US-A-4 836 943 beschreibt Antioxidantiengemische, die sterisch gehinderte Phenole und Pipecolinderivate enthalten.

Es wurde gefunden, dass sich Kombinationen von phenolischen Antioxidantien mit sterisch gehinderten Aminen auch ohne Zusatz von aromatischen Aminen hervorragend zur Stabilisierung von Schmierstoffen eignen.

Die vorliegende Erfindung betrifft eine Schmierstoffzusammensetzung, enthaltend
(A) ein mineralisches oder synthetisches Oel oder ein Gemisch solcher Oele,
(B) mindestens ein sterisch gehindertes Amin und
(C) mindestens ein Phenol der Formel I, worin A Wasserstoff, C₁-C₂₄-Alkyl, C₅-C₁₂-Cycloalkyl, C₇-C₉-Phenylalkyl, Phenyl oder eine Gruppe -CH₂-S-R¹ oder bedeutet,
   B C₁-C₂₄-Alkyl, C₅-C₁₂-Cycloalkyl, C₇-C₉-Phenylalkyl, Phenyl oder eine Gruppe -CH₂-S-R¹ bedeutet,
   X Wasserstoff, C₁-C₁₈-Alkyl oder eine der Gruppen -CₐH₂ₐ-S_{q}-R², -C_{b}H_{2b}-CO-OR³, -C_{b}H_{2b}-CO-N(R⁵)(R⁶), -CH₂N(R¹⁰)(R¹¹) oder bedeutet,
   R¹ C₁-C₁₈-Alkyl, Phenyl oder eine Gruppe -(CH₂)_{c}-CO-OR⁴ oder -CH₂CH₂OR⁹ bedeutet,
   R² Wasserstoff, C₁-C₁₈-Alkyl, Phenyl, Benzyl, oder eine Gruppe oder -(CH₂)_{c}-CO-OR⁴ oder -CH₂CH₂OR⁹ bedeutet,
   R³ C₁-C₅₀-Alkyl, oder eine der Gruppen oder bedeutet, worin Q C₂-C₈-Alkylen, C₄-C₆-Thiaalkylen oder eine Gruppe -CH₂CH₂(OCH₂CH₂)_{d}- ist,
   R⁴ C₁-C₂₄-Alkyl bedeutet,
   R⁵ Wasserstoff, C₁-C₁₈-Alkyl oder Cyclohexyl bedeutet,
   R⁶ C₁-C₁₈-Alkyl, Cyclohexyl, Phenyl, durch C₁-C₁₈-Alkyl substituiertes Phenyl oder eine der Gruppen bedeutet,
   oder R⁵ und R⁶ zusammen C₄-C₈-Alkylen, das durch -O- oder -NH- unterbrochen sein kann, bedeuten,
   R⁷ Wasserstoff, C₁-C₄-Alkyl oder Phenyl bedeutet,
   R⁸ C₁-C₁₈-Alkyl bedeutet,
   R⁹ Wasserstoff, C₁-C₂₄-Alkyl, Phenyl, C₂-C₁₈-Alkanoyl oder Benzoyl bedeutet,
   R¹⁰ C₁-C₁₈-Alkyl, Cyclohexyl, Phenyl, durch C₁-C₁₈-Alkyl substituiertes Phenyl oder eine Gruppe bedeutet,
   R¹¹ Wasserstoff, C₁-C₁₈-Alkyl, Cyclohexyl, oder eine Gruppe bedeutet oder
   R¹⁰ und R¹¹ zusammen C₄-C₈-Alkylen, das durch -O- oder -NH- unterbrochen sein kann, bedeuten
   a 0, 1, 2 oder 3 ist,
   b 0, 1, 2 oder 3 ist,
   c 1 oder 2 ist,
   d 1 bis 5 ist,
   f 2 bis 8 ist und
   q 1, 2, 3 oder 4 ist,
   oder als Komponente (C) ein Gemisch von Polyphenolen, das durch Reaktion von mindestens einem Phenol der Formel mit mindestens einem Phenol der Formel und mit Formaldehyd bzw. Paraformaldehyd entsteht, wobei C, D und E unabhängig voneinander C₁-C₂₄-Alkyl, Cyclohexyl oder Phenyl bedeuten, wobei die Zusammensetzung kein aromatisches Amin enthält.

In dieser Zusammensetzung beträgt das Gewichtsverhältnis von (B) zu (C) vorzugsweise 1:1 bis 1:100, insbesondere 1:3 bis 1:20. Die Summe von (B) und (C) beträgt vorzugsweise 0,05 bis 5 Gew.-%, insbesondere 0,1 bis 3 Gew.-%, von (A).

A und B als C₁-C₂₄-Alkyl können lineares oder verzweigtes Alkyl sein, wie z.B. Methyl, Ethyl, i-Propyl, t-Butyl, s-Butyl, s-Pentyl, t-Pentyl, n-Hexyl, i-Hexyl, t-Hexyl, i-Heptyl, n-Octyl, t-Octyl, s-Decyl, s-Dodecyl, n-Dodecyl, s-Tetradecyl, n-Hexadecyl, n-Octadecyl, s-Octadecyl oder n-Eikosyl.

A und B als Cycloalkyl können z.B. Cyclopentyl, Cyclohexyl oder Cyclooctyl sein, insbesondere Cyclohexyl. A und B als Phenylalkyl können z.B. Benzyl, Phenylethyl, Phenylpropyl oder α,α-Dimethylbenzyl sein.

R⁵ und R⁶ als C₁-C₁₂-Alkyl können z.B. Methyl, Ethyl, Propyl, Butyl, Pentyl, Hexyl, Octyl, Decyl oder Dodecyl sein. R¹, R², R³ und R⁸ als C₁-C₁₈-Alkyl können darüber hinaus auch z.B. Tetradecyl, Hexadecyl oder Octadecyl sind. R⁴ als C₁-C₂₄-Alkyl kann darüber hinaus auch z.B. Eikosyl oder Tetraeikosyl sein.

Der Index a ist bevorzugt 0, 1 oder 2, insbesondere 0 oder 1; b ist bevorzugt 0, 1 oder 2, insbesondere 1 oder 2; q ist bevorzugt 1 oder 2, insbesondere 1.

Die Komponente (A) ist ein mineralisches oder synthetische Basisöl, wie es zur Bereitung von Schmierstoffen üblich ist. Synthetische Oele können z.B. Ester von Polycarbonsäuren oder von Polyolen sein, sie können aliphatische Polyester sein oder Poly-α-olefine, Silicone, Phosphorsäureester oder Polyalkylenglykole. Der Schmierstoff kann auch ein Fett auf Basis eines Oeles und eines Verdickungsmittels sein. Solche Schmierstoffe sind z.B. in D. Klamann "Schmierstoffe und artverwandte Produkte", Verlag Chemie, Weinheim 1982, beschrieben.

Die Komponente (B) ist eine Verbindung, die mindestens eine Gruppe der Formel II enthält,
worin R Wasserstoff oder Methyl bedeutet. Bevorzugt ist R Wasserstoff. Es handelt sich dabei um Derivate von Polyalkylpiperidinen, insbesondere von 2,2,6,6-Tetramethylpiperidin. Bevorzugt tragen diese Verbindungen in 4-Stellung des Piperidinringes einen oder zwei polare Substituenten oder ein polares Spiro-Ringsystem. Es kann sich bei diesen Verbindungen um niedermolekulare oder oligomere oder polymere Verbindungen handeln.

Von Bedeutung sind insbesondere die folgenden Klassen von Polyalkylpiperidinen.

a) Verbindungen der Formel III,
worin n eine Zahl von 1 bis 4, vorzugsweise 1 oder 2 bedeutet, R Wasserstoff oder Methyl bedeutet, R¹¹ Wasserstoff, Oxyl, Hydroxyl, C₁-C₁₂-Alkyl, C₃-C₈ Alkenyl, C₃-C₈-Alkinyl, C₇-C₁₂-Aralkyl, C₁-C₁₈-Alkoxy, C₅-C₈-Cycloalkoxy, C₇-C₉-Phenylalkoxy, C₁-C₈-Alkanoyl, C₃-C₅-Alkenoyl, C₁-C₁₈-Alkanoyloxy, Benzyloxy, Glycidyl oder eine Gruppe -CH₂CH(OH)-Z, worin Z Wasserstoff, Methyl oder Phenyl ist, bedeutet, wobei R¹¹ vorzugsweise H, C₁-C₄-Alkyl, Allyl, Benzyl, Acetyl oder Acryloyl ist und R¹², wenn n 1 ist, Wasserstoff, gegebenenfalls durch ein oder mehrere Sauerstoffatome unterbrochenes C₁-C₁₈-Alkyl, Cyanethyl, Benzyl, Glycidyl, einen einwertigen Rest einer aliphatischen, cycloaliphatischen, araliphatischen, ungesättigten oder aromatischen Carbonsäure, Carbaminsäure oder Phosphor enthaltenden Säure oder einen einwertigen Silylrest, vorzugsweise einen Rest einer aliphatischen Carbonsäure mit 2 bis 18 C-Atomen, einer cycloaliphatischen Carbonsäure mit 7 bis 15 C-Atomen, einer α,β-ungesättigten Carbonsäure mit 3 bis 5 C-Atomen oder einer aromatischen Carbonsäure mit 7 bis 15 C-Atomen bedeutet, wenn n 2 ist, C₁-C₁₂-Alkylen, C₄-C₁₂-Alkenylen, Xylylen, einen zweiwertigen Rest einer aliphatischen, cycloaliphatischen, araliphatischen oder aromatischen Dicarbonsäure, Dicarbaminsäure oder Phosphor enthaltenden Säure oder einen zweiwertigen Silylrest, vorzugsweise einen Rest einer aliphatischen Dicarbonsäure mit 2 bis 36 C-Atomen, einer cycloaliphatischen oder aromatischen Dicarbonsäure mit 8 - 14 C-Atomen oder einer aliphatischen, cycloaliphatischen oder aromatischen Dicarbaminsäure mit 8 - 14 C-Atomen bedeutet, wenn n 3 ist, einen dreiwertigen Rest einer aliphatischen, cycloaliphatischen oder aromatischen Tricarbonsäure, einer aromatischen Tricarbaminsäure oder einer Phosphor enthaltenden Säure oder einen dreiwertigen Silylrest bedeutet und wenn n 4 ist, einen vierwertigen Rest einer aliphatischen, cycloaliphatischen oder aromatischen Tetracarbonsäure bedeutet.

Bedeuten etwaige Substituenten C₁-C₁₂-Alkyl, so stellen sie z.B. Methyl, Ethyl, n-Propyl, n-Butyl, sek.-Butyl, tert.-Butyl, n-Hexyl, n-Octyl, 2-Ethyl-hexyl, n-Nonyl, n-Decyl, n-Undecyl oder n-Dodecyl dar.

In der Bedeutung von C₁-C₁₈-Alkyl kann R¹¹ oder R¹² z.B. die oben angeführten Gruppen und dazu noch beispielsweise n-Tridecyl, n-Tetradecyl, n-Hexadecyl oder n-Octadecyl darstellen.

Wenn R¹¹ C₃-C₈-Alkenyl bedeutet, so kann es sich z.B. um 1-Propenyl, Allyl, Methallyl, 2-Butenyl, 2-Pentenyl, 2-Hexenyl, 2-Octenyl, 4-tert. Butyl-2-butenyl handeln.

R¹¹ ist als C₃-C₈-Alkinyl bevorzugt Propargyl.

Als C₇-C₁₂-Aralkyl ist R¹¹ insbesondere Phenethyl und vor allem Benzyl.

R¹¹ ist als C₁-C₈-Alkanoyl beispielsweise Formyl, Propionyl, Butyryl, Octanoyl, aber bevorzugt Acetyl und als C₃-C₅-Alkenoyl insbesondere Acryloyl.

Bedeutet R¹² einen einwertigen Rest einer Carbonsäure, so stellt es beispielsweise einen Essigsäure-, Capronsäure-, Stearinsäure-, Acrylsäure-, Methacrylsäure-, Benzoe- oder β-(3,5-Di-tert.-butyl-4-hydroxyphenyl)-propionsäurerest dar.

Bedeutet R¹² einen zweiwertigen Rest einer Dicarbonsäure, so stellt es beispielsweise einen Malonsäure-, Bernsteinsäure-, Glutarsäure-, Adipinsäure-, Korksäure-, Sebacinsäure-, Maleinsäure-, Itaconsäure-, Phthalsäure-, Dibutylmalonsäure-, Dibenzylmalonsäure-, Butyl-(3,5-di-tert. Butyl-4-hydroxybenzyl)-malonsäure- oder Bicycloheptendicarbonsäurerest dar.

Stellt R¹² einen dreiwertigen Rest einer Tricarbonsäure dar, so bedeutet es z.B. einen Trimellitsäure-, Citronensäure- oder Nitrilotriessigsäurerest.

Stellt R¹² einen vierwertigen Rest einer Tetracarbonsäure dar, so bedeutet es z.B. den vierwertigen Rest von Butan-1,2,3,4-tetracarbonsäure oder von Pyromellitsäure.

Bedeutet R¹² einen zweiwertigen Rest einer Dicarbaminsäure, so stellt es beispielsweise einen Hexamethylendicarbaminsäure- oder einen 2,4-Toluylen-dicarbaminsäurerest dar.

Bevorzugt sind Verbindungen der Formel III, worin R Wasserstoff ist, R¹¹ Wasserstoff oder Methyl ist, n 1 ist und R¹² C₁-C₁₈-Alkyl ist oder n 2 ist und R¹² der Diacylrest einer aliphatischen Dicarbonsäure mit 4-12 C-Atomen ist.

Beispiele für Polyalkylpiperidin-Verbindungen dieser Klasse sind folgende Verbindungen:
1) 4-Hydroxy-2,2,6,6-tetramethylpiperidin
2) 1-Allyl-4-hydroxy-2,2,6,6-tetramethylpiperidin
3) 1-Benzyl-4-hydroxy-2,2,6,6-tetramethylpiperidin
4) 1-(4-tert.-Butyl-2-butenyl)-4-hydroxy-2,2,6,6-tetramethylpiperidin
5) 4-Stearoyloxy-2,2,6,6-tetramethylpiperidin
6) 1-Ethyl-4-salicyloyloxy-2,2,6,6-tetramethylpiperidin
7) 4-Methacryloyloxy-1,2,2,6,6-pentamethylpiperidin
8) 1,2,2,6,6-Pentamethylpiperidin-4-yl-β-(3,5-di-tert.-butyl-4-hydroxyphenyl)-propionat
9) Di-(1-benzyl-2,2,6,6-tetramethylpiperidin-4-yl)-maleinat
10) Di-(2,2,6,6-tetramethylpiperidin-4-yl)-succinat
11) Di-(2,2,6,6-tetramethylpiperidin-4-yl)-glutarat
12) Di-(2,2,6,6-tetramethylpiperidin-4-yl)-adipat
13) Di-(2,2,6,6-tetramethylpiperidin-4-yl)-sebacat
14) Di-(1,2,2,6,6-pentamethylpiperidin-4-yl)-sebacat
15) Di-(1,2,3,6-tetramethyl-2,6-diethyl-piperidin-4-yl)-sebacat
16) Di-(1-allyl-2,2,6,6-tetramethylpiperidin-4-yl)-phthalat
17) 1-Hydroxy-4-β-cyanoethyloxy-2,2,6,6-tetramethylpiperidin
18) 1-Acetyl-2,2,6,6-tetramethylpiperidin-4-yl-acetat
19) Trimellithsäure-tri-(2,2,6,6-tetramethylpiperidin-4-yl)-ester
20) 1-Acryloyl-4-benzyloxy-2,2,6,6-tetramethylpiperidin
21) Diethylmalonsäure-di(2,2,6,6-tetramethylpiperidin-4-yl)-ester
22) Dibutyl-malonsäure-di-(1,2,2,6,6-pentamethylpiperidin-4-yl)-ester
23) Butyl-(3,5-di-tert.-butyl-4-hydroxybenzyl)-malonsäure-di-(1,2,2,6,6-pentamethylpiperidin-4-yl)-ester
24) Di-(1-octyloxy-2,2,6,6-tetramethylpiperidin-4-yl)-sebacat
25) Di-(1-cyclohexyloxy-2,2,6,6-tetramethylpiperidin-4-yl)-sebacat
26) Hexan-1',6'-bis-(4-carbamoyloxy-1-n-butyl-2,2,6,6-tetramethylpiperidin)
27) Toluol-2',4'-bis-(4-carbamoyloxy-1-n-propyl-2,2,6,6-tetramethylpiperidin)
28) Dimethyl-bis-(2,2,6,6-tetramethylpiperidin-4-oxy)-silan
29) Phenyl-tris-(2,2,6,6-tetramethylpiperidin-4-oxy)-silan
30) Tris-(1-propyl-2,2,6,6-tetramethylpiperidin-4-yl)-phosphit
31) Tris-(1-propyl-2,2,6,6-tetramethylpiperidin-4-yl)phosphat
32) Phenyl-[bis-(1,2,2,6,6-pentamethylpiperidin-4-yl)]-phosphonat
33) 4-Hydroxy-1,2,2,6,6-pentamethylpiperidin
34) 4-Hydroxy-N-hydroxyethyl-2,2,6,6-tetramethylpiperidin
35) 4-Hydroxy-N-(2-hydroxypropyl)-2,2,6,6-tetramethylpiperidin
36) 1-Glycidyl-4-hydroxy-2,2,6,6-tetramethylpiperidin

b) Verbindungen der Formel IV,
worin n die Zahl 1 oder 2 bedeutet, R und R¹¹ die unter a) angegebene Bedeutung haben, R¹³ Wasserstoff, C₁-C₁₂-Alkyl, C₂-C₅-Hydroxyalkyl, C₅-C₇-Cycloalkyl, C₇-C₈-Aralkyl, C₂-C₁₈-Alkanoyl, C₃-C₅-Alkenoyl, Benzoyl oder eine Gruppe der Formel ist und R¹⁴ wenn n 1 ist, Wasserstoff, C₁-C₁₈-Alkyl, C₃-C₈-Alkenyl, C₅-C₇-Cycloalkyl, mit einer Hydroxy-, Cyano-, Alkoxycarbonyl- oder Carbamidgruppe substituiertes C₁-C₄-Alkyl, Glycidyl, eine Gruppe der Formel -CH₂-CH(OH)-Z oder der Formel -CONH-Z ist, worin Z Wasserstoff, Methyl oder Phenyl bedeutet; wenn n 2 ist, C₂-C₁₂-Alkylen, C₆-C₁₂-Arylen, Xylylen, eine -CH₂-CH(OH)-CH₂-Gruppe oder eine Gruppe -CH₂-CH(OH)-CH₂-O-D-O- bedeutet, worin D C₂-C₁₀-Alkylen, C₆-C₁₅-Arylen, C₆-C₁₂-Cycloalkylen ist, oder vorausgesetzt, dass R¹³ nicht Alkanoyl, Alkenoyl oder Benzoyl bedeutet, R¹⁴ auch einen zweiwertigen Rest einer aliphatischen, cycloaliphatischen oder aromatischen Dicarbonsäure oder Dicarbaminsäure oder auch die Gruppe -CO- bedeuten kann, oder R¹³ und R¹⁴ zusammen, wenn n 1 ist, den zweiwertigen Rest einer aliphatischen, cycloaliphatischen oder aromatischen 1,2- oder 1,3-Dicarbonsäure bedeuten können.

Stellen etwaige Substituenten C₁-C₁₂- oder C₁-C₁₈-Alkyl dar, so haben sie die bereits unter a) angegebene Bedeutung.

Bedeuten etwaige Substituenten C₅-C₇-Cycloalkyl, so stellen sie insbesondere Cyclohexyl dar.

Als C₇-C₈-Aralkyl ist R¹³ insbesondere Phenylethyl oder vor allem Benzyl. Als C₂-C₅-Hydroxyalkyl ist R¹³ insbesondere 2-Hydroxyethyl oder 2-Hydroxypropyl.

R¹³ ist als C₂-C₁₈-Alkanoyl beispielsweise Propionyl, Butyryl, Octanoyl, Dodecanoyl, Hexadecanoyl, Octadecanoyl, aber bevorzugt Acetyl und als C₃-C₅-Alkenoyl insbesondere Acryloyl.

Bedeutet R¹⁴ C₂-C₈-Alkenyl, dann handelt es sich z.B. um Allyl, Methallyl, 2-Butenyl, 2-Pentenyl, 2-Hexenyl oder 2-Octenyl.

R¹⁴ als mit einer Hydroxy-, Cyano-, Alkoxycarbonyl- oder Carbamidgruppe substituiertes C₁-C₄-Alkyl kann z.B. 2-Hydroxyethyl, 2-Hydroxypropyl, 2-Cyanethyl, Methoxycarbonylmethyl, 2-Ethoxycarbonylethyl, 2-Aminocarbonylpropyl oder 2-(Dimethylaminocarbonyl)-ethyl sein.

Stellen etwaige Substituenten C₂-C₁₂-Alkylen dar, so handelt es sich z.B. um Ethylen, Propylen, 2,2-Dimethylpropylen, Tetramethylen, Hexamethylen, Octamethylen, Decamethylen oder Dodecamethylen.

Bedeuten etwaige Substituenten C₆-C₁₅-Arylen, so stellen sie z.B. o-, m- oder p-Phenylen, 1,4-Naphthylen oder 4,4'-Diphenylen dar.

Als C₆-C₁₂-Cycloalkylen ist D insbesondere Cyclohexylen.

Bevorzugt sind Verbindungen der Formel IV, worin n 1 oder 2 ist, R Wasserstoff ist, R¹¹ Wasserstoff oder Methyl ist, R¹³ Wasserstoff, C₁-C₁₂-Alkyl oder eine Gruppe der Formel
ist und R¹⁴ im Fall von n=1 Wasserstoff oder C₁-C₁₂-Alkyl ist, und im Fall von n=2 C₂-C₈-Alkylen ist.

Beispiele für Polyalkylpiperidin-Verbindungen dieser Klasse sind folgende Verbindungen:
37) N,N'-Bis-(2,2,6,6-tetramethylpiperidin-4-yl)-hexamethylen-1,6-diamin
38) N,N'-Bis-(2,2,6,6-tetramethylpiperidin-4-yl)-hexamethylen-1,6-diacetamid
39) Bis-(2,2,6,6-tetramethylpiperidin-4-yl)-amin
40) 4-Benzoylamino-2,2,6,6-tetramethylpiperidin
41) N,N'-Bis-(2,2,6,6-tetramethylpiperidin-4-yl)-N,N'-dibutyl-adipamid
42) N,N'-Bis-(2,2,6,6-tetramethylpiperidin-4-yl)-N,N'-dicyclohexyl-2-hydroxypropylen-1,3-diamin
43) N,N'-Bis-(2,2,6,6-tetramethylpiperidin-4-yl)-p-xylylen-diamin
44) N,N'-Bis-(2,2,6,6-tetramethylpiperidin-4-yl)-succindiamid
45) N-(2,2,6,6-Tetramethylpiperidin-4-yl)-β-aminodipropionsäure-di-(2,2,6,6-tetramethylpiperidin-4-yl)-ester
46) Die Verbindung der Formel
47) 4-(Bis-2-hydroxyethyl-amino)-1,2,2,6,6-pentamethylpiperidin
48) 4-(3-Methyl-4-hydroxy-5-tert.butyl-benzoesäureamido)-2,2,6,6-tetramethylpiperidin
49) 4-Methacrylamido-1,2,2,6,6-pentamethylpiperidin

c) Verbindungen der Formel V,
worin n die Zahl 1 oder 2 bedeutet, R und R¹¹ die unter a) angegebene Bedeutung haben und R¹⁵, wenn n 1 ist, C₂-C₈-Alkylen oder -Hydroxyalkylen oder C₄-C₂₂-Acyloxyalkylen, wenn n 2 ist, die Gruppe (-CH₂)₂C(CH₂-)₂ bedeutet.

Bedeutet R¹⁵ C₂-C₈-Alkylen oder -Hydroxyalkylen, so stellt es beispielsweise Ethylen, 1-Methyl-ethylen, Propylen, 2-Ethyl-propylen oder 2-Ethyl-2-hydroxymethylpropylen dar.

Als C₄-C₂₂-Acyloxyalkylen bedeutet R¹⁵ z.B. 2-Ethyl-2-acetoxymethylpropylen.

Beispiele für Polyalkylpiperidin-Verbindungen dieser Klasse sind folgende Verbindungen:
50) 9-Aza-8,8,10,10-tetramethyl-1,5-dioxaspiro[5.5]undecan
51) 9-Aza-8,8,10,10-tetramethyl-3-ethyl-1,5-dioxaspiro[5.5]undecan
52) 8-Aza-2,7,7,8,9,9-hexamethyl-1,4-dioxaspiro[4.5]decan
53) 9-Aza-3-hydroxymethyl-3-ethyl-8,8,9,10,10-pentamethyl-1,5-dioxaspiro[5.5]undecan
54) 9-Aza-3-ethyl-3-acetoxymethyl-9-acetyl-8,8,10,10-tetramethyl-1,5-dioxaspiro[5.5]undecan
55) 2,2,6,6-Tetramethylpiperidin-4-spiro-2'-(1',3'-dioxan)-5'-spiro-5''-(1'',3''-dioxan)-2''-spiro-4‴-(2‴,2‴,6‴,6#3PR#-tetramethylpiperidin).

d) Verbindungen der Formeln VIA, VIB und VIC
worin n die Zahl 1 oder 2 bedeutet, R und R¹¹ die unter a) angegebene Bedeutung haben, R¹⁶ Wasserstoff, C₁-C₁₂-Alkyl, Allyl, Benzyl, Glycidyl oder C₂-C₆-Alkoxyalkyl ist und R¹⁷, wenn n 1 ist, Wasserstoff, C₁-C₁₂-Alkyl, C₃-C₅-Alkenyl, C₇-C₉-Aralkyl, C₅-C₇ Cycloalkyl, C₂-C₄-Hydroxyalkyl, C₂-C₆-Alkoxyalkyl, C₆-C₁₀-Aryl, Glycidyl oder eine Gruppe der Formel -(CH₂)ₚ-COO-Q oder der Formel -(CH₂)ₚ-O-CO-Q ist, worin p 1 oder 2 und Q C₁-C₄ Alkyl oder Phenyl sind, wenn n 2 ist, C₂-C₁₂ Alkylen, C₄-C₁₂-Alkenylen, C₆-C₁₂ Arylen, eine Gruppe -CH₂-CH(OH)-CH₂-O-D-O-CH₂-CH(OH)-CH₂-, worin D C₂-C₁₀ Alkylen, C₆-C₁₅-Arylen, C₆-C₁₂ Cycloalkylen ist, oder eine Gruppe -CH₂CH(OZ')CH₂-(OCH₂-CH(OZ')CH₂)₂- bedeutet, worin Z' Wasserstoff, C₁-C₁₈-Alkyl, Allyl, Benzyl, C₂-C₁₂-Alkanoyl oder Benzoyl ist, T₁ und T₂ unabhängig voneinander Wasserstoff, C₁-C₁₈-Alkyl oder gegebenenfalls durch Halogen oder C₁-C₄-Alkyl substituiertes C₆-C₁₀-Aryl oder C₇-C₉-Aralkyl bedeuten oder T₁ und T₂ zusammen mit dem sie bindenden C-Atom einen C₅-C₁₂-Cycloalkanring bilden.

Bedeuten etwaige Substituenten C₁-C₁₂-Alkyl, so stellen sie z.B. Methyl, Ethyl, n-Propyl, n-Butyl, sek.-Butyl, tert.-Butyl, n-Hexyl, n-Octyl, 2-Ethyl-hexyl, n-Nonyl, n-Decyl, n-Undecyl oder n-Dodecyl dar.

Etwaige Substituenten in der Bedeutung von C₁-C₁₈-Alkyl können z.B. die oben angeführten Gruppen und dazu noch beispielsweise n-Tridecyl, n-Tetradecyl, n-Hexadecyl oder n-Octadecyl darstellen.

Bedeuten etwaige Substituenten C₂-C₆-Alkoxyalkyl, so stellen sie z.B. Methoxymethyl, Ethoxymethyl, Propoxymethyl, tert.-Butoxymethyl, Ethoxyethyl, Ethoxypropyl, n-Butoxyethyl, tert.-Butoxyethyl, Isopropoxyethyl oder Propoxypropyl dar.

Stellt R¹⁷ C₃-C₅-Alkenyl dar, so bedeutet es z.B. 1-Propenyl, Allyl, Methallyl, 2-Butenyl oder 2-Pentenyl.

Als C₇-C₉-Aralkyl sind R¹⁷, T₁ und T₂ insbesondere Phenethyl oder vor allem Benzyl. Bilden T₁ und T₂ zusammen mit dem C-Atom einen Cycloalkanring, so kann dies z.B. ein Cyclopentan-, Cyclohexan-, Cyclooctanoder Cyclododecanring sein.

Bedeutet R¹⁷ C₂-C₄-Hydroxyalkyl, so stellt es z.B. 2-Hydroxyethyl, 2-Hydroxypropyl, 2-Hydroxybutyl oder 4-Hydroxybutyl dar.

Als C₆-C₁₀-Aryl bedeuten R¹⁷, T₁ und T₂ insbesondere Phenyl, α- oder β-Naphthyl, die gegebenenfalls mit Halogen oder C₁-C₄-Alkyl substituiert sind.

Stellt R¹⁷ C₂-C₁₂-Alkylen dar, so handelt es sich z.B. um Ethylen, Propylen, 2,2-Dimethylpropylen, Tetramethylen, Hexamethylen, Octamethylen, Decamethylen oder Dodecamethylen.

Als C₄-C₁₂-Alkenylen bedeutet R¹⁷ insbesondere 2-Butenylen, 2-Pentenylen oder 3-Hexenylen.

Bedeutet R¹⁷ C₆-C₁₂ Arylen, so stellt es beispielsweise o-, m- oder p-Phenylen, 1,4-Naphthylen oder 4,4'-Diphenylen dar.

Bedeutet Z' C₂-C₁₂ Alkanoyl, so stellt es beispielsweise Propionyl, Butyryl, Octanoyl, Dodecanoyl, aber bevorzugt Acetyl dar.

D hat als C₂-C₁₀ Alkylen, C₆-C₁₅ Arylen oder C₆-C₁₂ Cycloalkylen die unter b) angegebene Bedeutung.

Beispiele für Polyalkylpiperidin-Verbindungen dieser Klasse sind folgende Verbindungen:
56) 3-Benzyl-1,3,8-triaza-7,7,9,9-tetramethylspiro[4.5]decan-2,4-dion
57) 3-n-Octyl-1,3,8-triaza-7,7,9,9-tetramethylspiro[4.5]decan-2,4-dion
58) 3-Allyl-1,3,8-triaza-1,7,7,9,9-pentamethylspiro[4.5]decan-2,4-dion
59) 3-Glycidyl-1,3,8-triaza-7,7,8,9,9-pentamethylspiro[4.5]decan-2,4-dion
60) 1,3,7,7,8,9,9-Heptamethyl-1,3,8-triazaspiro[4.5]decan-2,4-dion
61) 2-Iso-propyl-7,7,9,9-tetramethyl-1-oxa-3,8-diaza-4-oxo-spiro-[4.5]decan
62) 2,2-Dibutyl-7,7,9,9-tetramethyl-1-oxa-3,8-diaza-4-oxo-spiro[4.5]-decan
63) 2,2,4,4-Tetramethyl-7-oxa-3,20-diaza-21-oxo-dispiro[5.1.11.2]heneicosan
64) 2-Butyl-7,7,9,9-tetramethyl-1-oxa-4,8-diaza-3-oxo-spiro[4,5]decan
65) 8-Acetyl-3-dodecyl-1,3,8-triaza-7,7,9,9-tetramethylspiro[4,5]-decan-2,4-dion

oder die Verbindungen der folgenden Formeln:

e) Verbindungen der Formel VII,
worin n die Zahl 1 oder 2 ist und R¹⁸ eine Gruppe der Formel
bedeutet, worin R und R¹¹ die unter a) angegebene Bedeutung haben, E -O- oder -NR²¹- ist, A C₂-C₆-Alkylen oder -(CH₂)₃-O- und x die Zahlen 0 oder 1 bedeuten, R¹⁹ gleich R¹⁸ oder eine der Gruppen -NR²¹R²², -OR²³, -NHCH₂OR²³ oder -N(CH₂OR²³)₂ ist, R²⁰, wenn n = 1 ist, gleich R¹⁸ oder R¹⁹, und wenn n = 2 ist, eine Gruppe -E-B-E- ist, worin B gegebenenfalls durch -N(R²¹)- unterbrochenes C₂-C₆-Alkylen bedeutet, R¹¹ C₁-C₁₂-Alkyl, Cyclohexyl, Benzyl oder C₁-C₄-Hydroxyalkyl oder eine Gruppe der Formel
ist, R²² C₁-C₁₂ Alkyl, Cyclohexyl, Benzyl, C₁-C₄ Hydroxyalkyl und R²³ Wasserstoff, C₁-C₁₂ Alkyl oder Phenyl bedeuten oder R²¹ und R²² zusammen C₄-C₅-Alkylen oder -Oxaalkylen, beispielsweise
oder eine Gruppe der Formel
sind oder auch R²¹ und R²² jeweils eine Gruppe der Formel
bedeuten.

Bedeuten etwaige Substituenten C₁-C₁₂-Alkyl, so stellen sie beispielsweise Methyl, Ethyl, n-Propyl, n-Butyl, sek.-Butyl, tert.-Butyl, n-Hexyl, n-Octyl, 2-Ethylhexyl, n-Nonyl, n-Decyl, n-Undecyl oder n-Dodecyl dar.

Bedeuten etwaige Substituenten C₁-C₄-Hydroxyalkyl, so stellen sie z.B. 2-Hydroxyethyl, 2-Hydroxypropyl, 3-Hydroxypropyl, 2-Hydroxybutyl oder 4-Hydroxybutyl dar.

Bedeutet A C₂-C₆ Alkylen, so stellt es beispielsweise Ethylen, Propylen, 2,2-Dimethylpropylen, Tetramethylen oder Hexamethylen dar.

Stellen R²¹ und R²² zusammen C₄-C₅-Alkylen oder -Oxaalkylen dar, so bedeutet dies z.B. Tetramethylen, Pentamethylen oder 3-Oxapentamethylen.

Beispiele für Polyalkylpiperidin-Verbindungen dieser Klasse sind die Verbindungen der folgenden Formeln:

f) Oligomere oder polymere Verbindungen, deren wiederkehrende Struktureinheit einen 2,2,6,6-Tetraalkylpiperidinrest der Formel (I) enthält, insbesondere Polyester, Polyäther, Polyamide, Polyamine, Polyurethane, Polyharnstoffe, Polyaminotriazine, Poly(meth)acrylate, Poly(meth)acrylamide und deren Copolymere, die solche Reste enthalten.

Beispiele für 2,2,6,6-Polyalkylpiperidin-Lichtschutzmittel dieser Klasse sind die Verbindungen der folgenden Formeln, wobei m eine Zahl von 2 bis etwa 200 bedeutet.

g) Verbindungen der Formel VIII, worin R und R¹¹ die unter a) angegebene Bedeutung haben.

Bevorzugt sind Verbindungen der Formel VIII, worin R Wasserstoff oder Methyl ist und R¹¹ Wasserstoff oder Methyl ist.

Beispiele für solche Verbindungen sind:
95) 2,2,6,6-Tetramethyl-4-piperidon (Triacetonamin)
96) 1,2,2,6,6-Pentamethyl-4-piperidon
97) 2,2,6,6-Tetramethyl-4-piperidon-1-oxyl
98) 2,3,6-Trimethyl-2,6-diethyl-4-piperidon

Die Polyalkylpiperidine sind bekannte Verbindungen und werden als Lichtschutzmittel für organische Materialien benützt. Einige von ihnen sind im Handel erhältlich.

Die Komponente (C) ist ein phenolisches Antioxidans. Bevorzugt ist (C) eine Verbindung der Formel I, worin A Wasserstoff, C₁-C₈-Alkyl, Cyclohexyl, Phenyl oder eine Gruppe
bedeutet,
B C₁-C₈-Alkyl, Cyclohexyl oder Phenyl bedeutet,
X C₁-C₈-Alkyl oder eine der Gruppen -CₐH₂ₐ-S-R², -C_{b}H_{2b}-COOR³, -CH₂N(R¹⁰)(R¹¹) oder
bedeutet,
R² C₁-C₁₂-Alkyl, Phenyl oder eine Gruppe -(CH₂)_{c}-COOR⁴ bedeutet,
R³ C₁-C₁₈-Alkyl oder eine Gruppe
ist,
worin Q C₂-C₆-Alkylen, -CH₂CH₂SCH₂CH₂- oder -CH₂CH₂(OCH₂CH₂)_{d}- bedeutet,
R⁴ C₁-C₁₈-Alkyl bedeutet,
R¹⁰ und R¹¹ unabhängig von einander C₁-C₁₂-Alkyl sind oder
R¹⁰ und R¹¹ zusammen Pentamethylen oder 3-Oxapentamethylen bedeuten, a 1 oder 2 ist, b 1 oder 2 ist, c 1 oder 2 ist und d 1 bis 3 ist, oder (C) ist ein Reaktionsgemisch aus einem Phenol der Formel
mit einem Phenol der Formel
und (Para)Formaldehyd, worin C, D und E unabhängig voneinander C₁-C₈-Alkyl bedeuten.

Eine als Komponente (C) besonders geeignete Klasse sind die Verbindungen der Formel I, worin A und B unabhängig voneinander C₁-C₄-Alkyl bedeuten, X eine Gruppe -CₐH₂ₐ-S_{q}-R² bedeutet, a 0 oder 1 ist, q 1 oder 2 ist, R² C₄-C₁₈-Alkyl, Phenyl oder -CH₂-CO-OR⁴ bedeutet und R⁴ C₁-C₁₈-Alkyl ist, insbesondere die Verbindungen der Formel I, worin A und B unabhängig voneinander C₁-C₄-Alkyl bedeuten, X -CH₂-S-R² ist, R² C₈-C₁₂-Alkyl oder -CH₂-CO-OR⁴ ist und R⁴ C₈-C₁₈-Alkyl bedeutet. Besonders bevorzugt in dieser Klasse sind Verbindungen der Formel I, worin A und B tert.Butyl sind und X -CH₂SCH₂COO(C₈-C₁₃-Alkyl) ist.

Eine weitere als Komponente (C) besonders geeignete Klasse sind die Verbindungen der Formel I, worin A und B unabhängig voneinander C₁-C₄-Alkyl bedeuten, X eine Gruppe -C_{b}H_{2b}-CO-OR³ ist,
b 1 oder 2 ist und R³ eine der Gruppen
oder
bedeutet,
insbesondere die Verbindungen der Formel I, worin X eine Gruppe -(CH₂)₂-CO-OR³ ist und R³ eine Gruppe
bedeutet.

Eine weitere als Komponente (C) besonders geeignete Klasse sind die Methylenbisphenole der Formel
oder
worin A, B und X unabhängig voneinander C₁-C₄-Alkyl bedeuten.

Besonders geeignet als Komponente (C) sind ferner Gemische von Polyphenolen, wie man sie durch Reaktion mindestens eines dialkylierten Phenols der Formel
mit mindestens einem monoalkylierten Phenol der Formel
und Formaldehyd oder Paraformaldehyd erhält, wobei C, D und E unabhängig voneinander C₁-C₄-Alkyl bedeuten.

Die dabei entstehenden Gemische enthalten vorwiegend Diphenole und Triphenole.

Beispiele für Verbindungen der Formel I sind:
Tridecyl-4-(4-hydroxy-3,5-di-tert.butylphenyl)-3-thiabutyrat
3-Thia-1,5-pentadiol-di[3-(4-hydroxy-3,5-di-tert.butylphenyl)]-propionat
Di(3-thiapentadecyl)-di(4-hydroxy-3,5-di-tert.butylphenyl)-malonat
Octadecyl-4-(4-hydroxy-3,5-di-tert.butylphenyl)-3-thiabutyrat
4-(2-Thiapropyl)-2,6-di-tert.butyl-phenol
Octadecyl-3-(4-hydroxy-3,5-di-tert.butylphenyl)-propionat
3-Thiapentadecyl-3-(4-hydroxy-3,5-di-tert.butylphenyl)-propionat
Di(4-hydroxy-3,5-di-tert. butylphenyl)-sulfid
Di(4-hydroxy-3,5-di-tert. butylphenyl)-disulfid
2,4-Di(octylthiomethyl)-6-methylphenol
N-Octadecyl-3-(4-hydroxy-3,5-di-tert. butylphenyl)-propionamid
N,N'-[3-(4-Hydroxy-3,5-di-tert. butylphenyl)-propionyl]-hexamethylendiamin
4,4'-Methylen-bis(2,6-di-tert. butylphenol)
2,2'-Methylen-bis(2-tert. butyl-4-methylphenol)
2,4-Di(4-hydroxy-3,5-di-tert. butylbenzyl)-6-tert. butylphenol
4,4'-Methylen-bis[2-tert. butyl-4-(4-hydroxy-3,5-di-tert. butylbenzyl)phenol]
4-Dimethylaminomethyl-2,6-di-tert. butylphenol
4-Dibutylamino-methyl-2-methyl-6-tert. butylphenol
N-Di(4-hydroxy-3,5-di-tert. butylbenzyl)-octylamin

Besonders bevorzugte Schmierstoffzusammensetzungen sind solche, worin
(B) eine Verbindung der Formel IX oder X ist,
worin n 1 oder 2 ist, R¹¹ Wasserstoff oder Methyl ist und Y, wenn n 1 ist, -O(C₈-C₁₅-Alkyl) bedeutet, und wenn n 2 ist, eine Gruppe -NH-(CH₂)₆-NH- oder -O-CO-(CH₂)ₘ-CO-O- bedeutet, worin m 2-8 ist, und
(C) eine Verbindung der Formel I ist, worin A Wasserstoff, C₁-C₄-Alkyl oder eine Gruppe
bedeutet,
B C₁-C₄-Alkyl bedeutet,
x C₁-C₄-Alkyl oder eine der Gruppen -CH₂-S-R², -CH₂CH₂COOR³, -CH₂N(R¹⁰)(R¹¹) oder
bedeutet,
R² C₁-C₁₈-Alkyl oder -(CH₂)₂-COOR⁴ ist,
R³ C₁-C₁₈-Alkyl oder
bedeutet,
R⁴ C₁-C₁₈-Alkyl ist und
R¹⁰ und R¹¹ C₁-C₆-Alkyl sind, oder (C) ein Reaktionsgemisch aus 2-tert. Butylphenol, 2,6-Di-tert. butylphenol und (Para)Formaldehyd ist.

Die Komponenten (B) und (C) können direkt dem Basisöl zugegeben werden oder man löst zuerst (B) und (C) in einer kleinen Menge Basisöl, gegebenenfalls unter Erwärmen, und mischt die Lösung mit der restlichen Menge des Oels. Man kann auch eine konzentrierte Lösung von (B) und (C) in einem Lösungsmittel dem Oel zumischen.

Der Zusatz von (B) und (C) zum Basisöl bewirkt eine Stabilisierung gegen oxidativen Abbau und bewirkt in Motorenölen eine Verminderung der Schlammbildung.

Die Schmiermittelzusammensetzung kann zusätzlich andere Additive enthalten, wie z.B. Phosphor-III-ester, Metalldesaktivatoren, Rostinhibitoren, Viskositätsindex-Verbesserer, Stockpunktserniedriger, Dispergiermittel, Tenside oder/und Verschleiss-schutz-Additive.

Beispiele für Phosphor-III-ester sind:
Triphenylphosphit, Decyl-diphenylphosphit, Phenyl-didecylphosphit, Tris-(nonylphenyl)-phosphit, Trilaurylphosphit, Trioctadecylphosphit, Distearyl-pentaerythritdiphosphit, Tris-(2,4-di-tert.butylphenyl)phosphit, Diisodecylpentaerythrit-diphosphit, Bis-(2,4-di-tert.butylphenyl)-pentaerythritdiphosphit , Tristearyl-sorbit-triphosphit, Tetrakis-(2,4-di-tert.butylphenyl)-4,4'-biphenylen-diphosphonit, Bis-(2,6-di-tert.butyl-4-methyl-phenyl)-pentaerythrit-diphosphit.

Beispiele für Metall-Desaktivatoren, z.B. für Kupfer, sind:
Triazole, Benztriazole und deren Derivate, Tolutriazole und deren Derivate, 2-Mercaptobenzthiazol, 2-Mercaptobenztriazol, 2,5-Dimercaptobenztriazol, 2,5-Dimercaptobenzthiadiazol, 5,5'-Methylenbisbenztriazol, 4,5,6,7-Tetrahydrobenztriazol, Salicyliden-propylendiamin, Salicylaminoguanidin und dessen Salze.

Beispiele für Rost-Inhibitoren sind:
a) Organische Säuren, ihre Ester, Metallsalze und Anhydride, z.B.: N-Oleoyl-sarcosin, Sorbitan-mono-oleat, Blei-naphthenat, Alkenylbernsteinsäureanhydrid, z.B. Dodecenylbernsteinsäure-anhydrid, Alkenylbernsteinsäure-Teilester und -Teilamide, 4-Nonylphenoxyessigsäure.
b) Stickstoffhaltige Verbindungen, z.B.:
   I. Primäre, sekundäre oder tertiäre aliphatische oder cycloaliphatische Amine und Amin-Salze von organischen und anorganischen Säuren, z.B. öllösliche Alkylammoniumcarboxylate.
   II. Heterocyclische Verbindungen, z.B.:
      Substituierte Imidazoline und Oxazoline.
c) Phosphorhaltige Verbindungen, z.B.:
   Aminsalze von Phosphorsäurepartialestern oder Phosphonsäurepartialestern, Zinkdialkyldithiophosphate.
d) Schwefelhaltige Verbindungen, z.B.:
   Barium-dinonylnaphthalin-sulfonate, Calciumpetroleum-sulfonate.

Beispiele für Viskositätsindex-Verbesserer sind:
Polyacrylate, Polymethacrylate, Vinylpyrrolidon/Methacrylat-Copolymere, Polyvinylpyrrolidone, Polybutene, Olefin-Copolymere, Styrol/Acrylat-Copolymere, Polyether.

Beispiele für Stockpunkterniedriger sind:
Polymethacrylat, alkylierte Naphthalinderivate.

Beispiele für Dispergiermittel/Tenside sind:
Polybutenylbernsteinsäureamide oder -imide, Polybutenylphosphonsäurederivate, basische Magnesium-, Calcium-, und Bariumsulfonate und -phenolate.

Beispiele für Verschleiss-schutz-Additive sind:
Schwefel und/oder Phosphor und/oder Halogen enthaltende Verbindungen, wie geschwefelte pflanzliche Oele, Zinkdialkyldithiophosphate, Tritolyl-phosphat, chlorierte Paraffine, Alkyl- und Aryldi- und tri-sulfide, Triphenylphosphorothionate, Diethanolaminomethyltolyltriazol, Di(2-ethylhexyl)aminomethyltolyltriazol.

Der Schmierstoff kann auch feste Schmierstoffe enthalten, wie z.B. Graphit oder Molybdänsulfid.

Die folgenden Beispiele erläutern die Erfindung näher. Darin bedeuten % Gewichts-%.

### Beispiel 1:

Das Oxidationsverhalten von erfindungsgemäss stabilisierten Schmierölen wird nach der TOST-Methode (turbine oxidation stability test) gemäss ASTM D-943 geprüft.

Hierzu werden 300 ml eines Mineralöls (Mobil STOCK 305), das 0,05 % eines Korrosionsinhibitors (Reocor® 12) enthält, mit 60 ml Wasser versetzt und in Gegenwart von Eisen- und Kupferdraht unter Durchleiten von Sauerstoff 1000 Stunden auf 95°C erwärmt. Gemessen wird die Bildung von Säuren durch Bestimmung der Neutralisationszahl TAN (mg KOH/g Oel) sowie die gebildete Menge an Schlamm = SLUDGE.

Als Stabilisatoren werden verwendet:

Die Gesamtmenge an Stabilisatoren beträgt 0,25 %, bezogen auf das Oel. Die Zusammensetzung des Stabilisator-Gemisches wird variiert. Die Ergebnisse sind in Tabelle 1 aufgeführt.

### Beispiel 2:

Es wird wie in Beispiel 1 getestet. Als Stabilisatoren werden verwendet:

Die Gesamtkonzentration beträgt 0,25 %, bezogen auf das Oel.

### Beispiel 3:

Es wird wie in Beispiel 1 getestet. Als Stabilisatoren werden verwendet:

Die Gesamtkonzentration beträgt 0,25 %. Die Ergebnisse sind in Tabelle 3 aufgeführt.

### Beispiel 4:

Es wird wie in Beispiel 1 getestet. Als Stabilisatoren werden verwendet:

Die Gesamtkonzentration beträgt 0,25 %. Die Ergebnisse sind in Tabelle 4 aufgeführt.

### Beispiel 5:

Es wird wie in Beispiel 1 getestet. Als Stabilisatoren werden verwendet:

Die Gesamtkonzentration beträgt 0,25 %. Die Ergebnisse sind in Tabelle 5 aufgeführt.

### Beispiel 6:

Die Oxidationsbeständigkeit der erfindungsgemäss stabilisierten Oele wird in einem Differential-Scanning-Kalorimeter gemessen. Dabei wird in einem Al-Schälchen ein Basisöl mit 0,025 % Eisen-III-acetylacetonat (als Oxidationskatalysator) und 0,55 % eines Stabilisators vermischt und im Kalorimeter unter 10 bar Sauerstoff isotherm auf 160°C erwärmt. Gemessen wird die Zeit bis zum Beginn der exothermen Reaktion T_{B} (Induktionszeit) und die Zeit bis zum Ende der exothermen Reaktion T_{E}. Je länger die Induktionszeit ist, desto höher ist die Oxidationsbeständigkeit. Als Stabilisatoren werden die phenolischen Antioxidantien P-1 und P-2 verwendet sowie:
P-3: Reaktionsprodukt von 160 g 2,6-Di-tert. butylphenol, 40 g 2-Tert. butylphenol, 5,8 g KOH, 50 ml Ethanol und 24 g Paraformaldehyd bei 80°C, enthaltend als Hauptkomponenten

P-5: Gemisch 1:1 von

Als sterisch gehindertes Amin wird verwendet

Die Ergebnisse sind in Tabelle 6 aufgeführt.

Daran ist zu ersehen, dass bei Verwendung von Stabilisatorgemischen aus 0,10 % der Komponente A und 0,45 % der Komponente B die Oxidationsbeständigkeit des Oeles höher ist als aus den Daten der einzelnen Komponenten zu erwarten wäre.

### Beispiel 7:

Die Oxidationsbeständigkeit wird wie in Beispiel 6 in einem Differential-Scanning-Kalorimeter getestet, mit dem Unterschied, dass statt unter Sauerstoff unter 8 bar Luft, der 380 ppm (NO)ₓ beigemischt sind, gemessen wird und dass die isotherme Temperatur 170°C beträgt. Gemessen wird nur der Beginn der Exotherme.

## Patentansprüche

1. Schmierstoffzusammensetzung, enthaltend
(A) ein mineralisches oder synthetisches Oel oder ein Gemisch solcher Oele,
(B) mindestens ein sterisch gehindertes Amin, das mindestens eine Gruppe der Formel II enthält, wobei R Wasserstoff oder Methyl ist, und
(C) mindestens ein Phenol der Formel I, worin A Wasserstoff, C₁-C₂₄-Alkyl, C₅-C₁₂-Cycloalkyl, C₇-C₉-Phenylalkyl, Phenyl oder eine Gruppe -CH₂-S-R¹ oder bedeutet,
B C₁-C₂₄-Alkyl, C₅-C₁₂-Cycloalkyl, C₇-C₉-Phenylalkyl, Phenyl oder eine Gruppe -CH₂-S-R¹ bedeutet,
X·Wasserstoff, C₁-C₁₈-Alkyl oder eine der Gruppen -CₐH₂ₐ-S_{q}-R², -C_{b}H_{2b}-CO-OR³, -C_{b}H_{2b}-CO-N(R⁵)(R⁶), -CH₂N(R¹⁰)(R¹¹) oder bedeutet,
R¹ C₁-C₁₈-Alkyl, Phenyl oder eine Gruppe -(CH₂)_{c}-CO-OR⁴ oder -CH₂CH₂OR⁹ bedeutet,
R² Wasserstoff, C₁-C₁₈-Alkyl, Phenyl, Benzyl oder eine Gruppe oder -(CH₂)_{c}-CO-OR⁴ oder -CH₂CH₂OR⁹ bedeutet,
R³ C₁-C₅₀-Alkyl oder eine der Gruppen oder bedeutet, worin Q C₂-C₈-Alkylen, C₄-C₆-Thiaalkylen oder eine Gruppe -CH₂CH₂(OCH₂CH₂)_{d}-ist,
bedeutet,
R⁴ C₁-C₂₄-Alkyl bedeutet,
R⁵ Wasserstoff, C₃-C₁₈-Alkyl oder Cyclohexyl bedeutet,
R⁶ C₁-C₁₈-Alkyl, Cyclohexyl, Phenyl, durch C₁-C₁₈-Alkyl substituiertes Phenyl oder eine der Gruppen bedeutet,
oder R⁵ und R⁶ zusammen C₄-C₈-Alkylen, das durch -O- oder -NH- unterbrochen sein kann, bedeuten,
R⁷ Wasserstoff, C₁-C₄-Alkyl oder Phenyl bedeutet,
R⁸ C₁-C₁₈-Alkyl bedeutet,
R⁹ Wasserstoff, C₁-C₂₄-Alkyl, Phenyl, C₂-C₁₈-Alkanoyl oder Benzoyl bedeutet,
R¹⁰ C₁-C₁₈-Alkyl, Cyclohexyl, Phenyl, durch C₁-C₁₈-Alkyl substituiertes Phenyl oder eine Gruppe bedeutet,
R¹¹ Wasserstoff, C₁-C₁₈-Alkyl, Cyclohexyl, oder eine Gruppe bedeutet oder
R¹⁰ und R¹¹ zusammen C₄-C₈-Alkylen, das durch -O- oder -NH- unterbrochen sein kann, bedeuten
a 0, 1, 2 oder 3 ist,
b 0, 1, 2 oder 3 ist,
c 1 oder 2 ist,
d 1 bis 5 ist,
f 2 bis 8 ist und
q 1, 2, 3 oder 4 ist,
oder als Komponente (C) ein Gemisch von Polyphenolen, das durch Reaktion von mindestens einem Phenol der Formel mit mindestens einem Phenol der Formel und mit Formaldehyd bzw. Paraformaldehyd entsteht, wobei C, D und E unabhängig voneinander C₁-C₂₄-Alkyl, Cyclohexyl oder Phenyl bedeuten, wobei die Zusammensetzung außer den vorgenannten Komponenten B) keine weiteren aromarischen Amine enthält.

2. Zusammensetzung gemäss Anspruch 1, worin das Gewichtsverhältnis von (B) zu (C) 1:1 bis 1:100 beträgt.

3. Zusammensetzung gemäss Anspruch 1, worin das Gewichtsverhältnis von (B) zu (C) 1:3 bis 1:20 beträgt.

4. Zusammensetzung gemäss Anspruch 1, worin die Summe von (B) und (C) 0,05 bis 5 Gew.-% von (A) beträgt.

5. Zusammensetzung gemäss Anspruch 1, worin (B) eine Verbindung ist, die mindestens eine Gruppe der Formel II enthält, worin R Wasserstoff ist.

6. Zusammensetzung gemäss Anspruch 1, worin (B) eine Verbindung der Formel III ist, worin R Wasserstoff ist, R¹¹ Wasserstoff oder Methyl ist, n 1 ist und R¹² C₁-C₁₈-Alkyl ist oder n 2 ist und R¹² der Diacylrest einer aliphatischen Dicarbonsäure mit 4-12 C-Atomen ist.

7. Zusammensetzung gemäss Anspruch 1, worin (B) eine Verbindung der Formel IV ist, worin n 1 oder 2 ist, R Wasserstoff ist, R¹¹ Wasserstoff oder Methyl ist, R¹³ Wasserstoff, C₁-C₁₂-Alkyl oder eine Gruppe der Formel ist und R¹⁴ im Fall von n=1 Wasserstoff oder C₁-C₁₂-Alkyl ist, und im Fall von n=2 C₂-C₈-Alkylen ist.

8. Zusammensetzung gemäss Anspruch 1, worin (B) eine Verbindung der Formel VIII ist, worin R Wasserstoff oder Methyl ist und R¹¹ Wasserstoff oder Methyl ist.

9. Zusammensetzung gemäss Anspruch 1, worin (C) eine Verbindung der Formel I ist, worin A Wasserstoff, C₁-C₈-Alkyl, Cyclohexyl, Phenyl oder eine Gruppe bedeutet,
B C₁-C₈-Alkyl, Cyclohexyl oder Phenyl bedeutet,
X C₁-C₈-Alkyl oder eine der Gruppen -CₐH₂ₐ-S-R², -C_{b}H_{2b}-COOR³, -CH₂N(R¹⁰)(R¹¹) oder bedeutet,
R² C₁-C₁₂-Alkyl, Phenyl oder eine Gruppe -(CH₂)_{c}-COOR⁴ bedeutet,
R³ C₁-C₁₈-Alkyl oder eine Gruppe ist,
worin Q C₂-C₆-Alkylen, -CH₂CH₂SCH₂CH₂- oder -CH₂CH₂(OCH₂CH₂)_{d}- bedeutet,
R⁴ C₁-C₁₈-Alkyl bedeutet,
R¹⁰ und R¹¹ unabhängig voneinander C₁-C₁₂-Alkyl sind oder
R¹⁰ und R¹¹ zusammen Pentamethylen oder 3-Oxapentamethylen bedeuten,
a 1 oder 2 ist, b 1 oder 2 ist, c 1 oder 2 ist und
d 1 bis 3 ist,
oder worin (C) ein Reaktionsgemisch ist aus einem Phenol der Formel mit einem Phenol der Formel und (Para)Formaldehyd, worin C, D und E unabhängig voneinander C₁-C₈-Alkyl bedeuten.

10. Zusammensetzung gemäss Anspruch 1, worin (C) eine Verbindung der Formel I ist, worin A und B unabhängig voneinander C₁-C₄-Alkyl bedeuten, X eine Gruppe -CₐH₂ₐ-S_{q}-R² bedeutet, a 0 oder 1 ist, q 1 oder 2 ist, R² C₄-C₁₈-Alkyl, Phenyl oder -CH₂-CO-OR⁴ bedeutet und R⁴ C₁-C₁₈-Alkyl ist.

11. Zusammensetzung gemäss Anspruch 1, worin (C) eine Verbindung der Formel I ist, worin A und B unabhängig voneinander C₁-C₄-Alkyl bedeuten, X -CH₂-S-R² ist, R² C₈-C₁₂-Alkyl oder -CH₂-CO-OR⁴ ist und R⁴ C₈-C₁₈-Alkyl bedeutet.

12. Zusammensetzung gemäss Anspruch 1, worin (C) eine Verbindung der Formel I ist, worin A und B unabhängig voneinander C₁-C₄-Alkyl bedeuten, X eine Gruppe -C_{b}H_{2b}-CO-OR³ ist, b 1 oder 2 ist und R³ eine der Gruppen oder bedeutet.

13. Zusammensetzung gemäss Anspruch 1, worin (C) eine Verbindung der Formel I ist, worin A und B unabhängig voneinander C₁-C₄-Alkyl sind, X eine Gruppe -(CH₂)₂-CO-OR³ ist und R³ eine Gruppe bedeutet.

14. Zusammensetzungen gemäss Anspruch 1, worin (C) eine Verbindung der Formel oder ist, worin A, B und X unabhängig voneinander C₁-C₄-Alkyl bedeuten.

15. Zusammensetzung gemäss Anspruch 14, worin A, B und X tert. Butyl sind.

16. Zusammensetzung gemäss Anspruch 1, worin (C) ein Gemisch von Polyphenolen ist, das man durch Reaktion mindestens eines dialkylierten Phenols der Formel mit mindestens einem monoalkylierten Phenol der Formel und Formaldehyd oder Paraformaldehyd erhält, wobei C, D und E unabhängig voneinander C₁-C₄-Alkyl bedeuten.

17. Zusammensetzung gemäss Anpsruch 16, worin C, D und E tert. Butyl sind.

18. Zusammensetzungen gemäss Anspruch 1, worin
(B) eine Verbindung der Formel IX oder X ist, worin n 1 oder 2 ist, R¹¹ Wasserstoff oder Methyl ist und Y, wenn n 1 ist, -O(C₈-C₁₅-Alkyl) bedeutet, und wenn n 2 ist, eine Gruppe -NH-(CH₂)₆-NH- oder -O-CO-(CH₂)ₘ-CO-O- bedeutet, worin m 2-8 ist, und
(C) eine Verbindung der Formel I ist, worin A Wasserstoff, C₁-C₄-Alkyl oder eine Gruppe bedeutet,
B C₁-C₄-Alkyl bedeutet,
X C₁-C₄-Alkyl oder eine der Gruppen -CH₂-S-R², -CH₂CH₂COOR³, -CH₂N(R¹⁰)(R¹¹) oder bedeutet,
R² C₁-C₁₈-Alkyl oder -(CH₂)₂-COOR⁴ ist,
R³ C₁-C₁₈-Alkyl oder bedeutet,
R⁴ C₁-C₁₈-Alkyl ist und
R¹⁰ und R¹¹ C₁-C₈-Alkyl sind, oder (C) ein Reaktionsgemisch aus 2-tert. Butylphenol, 2,6-Di-tert. butylphenol und (Para)Formaldehyd ist.

19. Zusammensetzung gemäss Anspruch 18, worin (B) eine Verbindung der Formel IX ist, worin n 2 ist und Y eine Gruppe -NH-(CH₂)₆-NH- oder -O-CO-(CH₂)₈-CO-O ist, und (C) die Verbindung der Formel ist.

20. Verwendung einer Zusammensetzung gemäss Anspruch 1 als Motorenöl.

21. Verwendung einer Kombination von (B) und (C), wie in Anspruch 1 definiert, zur Stabilisierung von Schmierstoffen gegen deren oxidativen Abbau.

22. Verwendung gemäss Anspruch 21 zur Verminderung der Schlammbildung in Motorenölen.

## Claims

1. A lubricant composition comprising
(A) a mineral or synthetic oil or a mixture of such oils,
(B) at least one sterically hindered amine containing at least one group of formula II in which R is hydrogen or methyl, and
(C) at least one phenol of formula I wherein A is hydrogen, C₁-C₂₄alkyl, C₅-C₁₂cycloalkyl, C₇-C₉phenylalkyl, phenyl or a group -CH₂-S-R¹ or B is C₁-C₂₄alkyl, C₅-C₁₂cycloalkyl, C₇-C₉phenylalkyl, phenyl or a group -CH₂-S-R¹, X is hydrogen, C₁-C₁₈alkyl or one of the groups -CₐH₂ₐ-S_{q}-R², -C_{b}H_{2b}-CO-OR³, -C_{b}H_{2b}-CO-N(R⁵) (R⁶), -CH₂N(R¹⁰) (R¹¹) and R¹ is C₁-C₁₈alkyl, phenyl or a group -(CH₂)_{c}-CO-OR⁴ or -CH₂CH₂OR⁹, R² is hydrogen, C₁-C₁₈alkyl, phenyl, benzyl or a group or - (CH₂)_{c}-CO-OR⁴ or -CH₂CH₂OR⁹,
R³ is C₁-C₅₀alkyl or one of the groups and wherein Q is C₂-C₈alkylene, C₄-C₆thiaalkylene or a group -CH₂CH₂(OCH₂CH₂)_{d}-, R⁴ is C₁-C₂₄alkyl, R⁵ is hydrogen, C₁-C₁₈alkyl or cyclohexyl, R⁶ is C₁-C₁₈alkyl, cyclohexyl, phenyl, C₁-C₁₈alkyl-substituted phenyl or one of the groups or R⁵ and R⁶ together are C₄-C₈alkylene which can be interrupted by -O- or -NH-, R⁷ is hydrogen, C₁-C₄alkyl or phenyl, R⁸ is C₁-C₁₈alkyl, R⁹ is hydrogen, C₁-C₂₄alkyl, phenyl, C₂-C₁₈alkanoyl or benzoyl, R¹⁰ is C₁-C₁₈alkyl, cyclohexyl, phenyl, C₁-C₁₈alkyl-substituted phenyl or a group R¹¹ is hydrogen, C₁-C₁₈alkyl, cyclohexyl or a group or R¹⁰ and R¹¹ together are C₄-C₈alkylene which can be interrupted by -O- or -NH-, a is 0, 1, 2 or 3, b is 0, 1, 2 or 3, c is 1 or 2, d is from 1 to 5, f is from 2 to 8 and q is 1, 2, 3 or 4, or, as component (C), a mixture of polyphenols formed by reacting at least one phenol of the formula with at least one phenol of the formula and with formaldehyde or paraformaldehyde, where C, D and E independently of one another are C₁-C₂₄alkyl, cyclohexyl or phenyl, the composition containing no further aromatic amines other than the abovementioned components (B).

2. A composition according to claim 1, wherein the weight ratio of (B) to (C) is from 1:1 to 1:100.

3. A composition according to claim 1, wherein the weight ratio of (B) to (C) is from 1:3 to 1:20.

4. A composition according to claim 1, wherein the sum of (B) and (C) is 0.05 to 5% by weight of (A).

5. A composition according to claim 1, wherein (B) is a compound containing at least one group of formula II in which R is hydrogen.

6. A composition according to claim 1, wherein (B) is a compound of formula III wherein R is hydrogen, R¹¹ is hydrogen or methyl, n is 1 and R¹² is C₁-C₁₈alkyl or n is 2 and R¹² is the diacyl radical of an aliphatic dicarboxylic acid having 4-12 C atoms.

7. A composition according to claim 1, wherein (B) is a compound of formula IV wherein n is 1 or 2, R is hydrogen, R¹¹ is hydrogen or methyl, R¹³ is hydrogen, C₁-C₁₂alkyl or a group of the formula and R¹⁴ in the case where n = 1 is hydrogen or C₁-C₁₂alkyl and in the case where n = 2 is C₂-C₈alkylene.

8. A composition according to claim 1, wherein (B) is a compound of formula VIII wherein R is hydrogen or methyl and R¹¹ is hydrogen or methyl.

9. A composition according to claim 1, wherein (C) is a compound of formula I in which A is hydrogen, C₁-C₈alkyl, cyclohexyl, phenyl or a group B is C₁-C₈alkyl, cyclohexyl or phenyl, X is C₁-C₈alkyl or one of the groups -CₐH₂ₐ-S-R², -C_{b}H_{2b}-COOR³, -CH₂N(R¹⁰) (R¹¹) and R² is C₁-C₁₂alkyl, phenyl or a group -(CH₂)_{c}-COOR⁴, R³ is C₁-C₁₈alkyl or a group in which Q is C₂-C₆alkylene, -CH₂CH₂SCH₂CH₂- or -CH₂CH₂(OCH₂CH₂)_{d-}, R⁴ is C₁-C₁₈alkyl, R¹⁰ and R¹¹ independently of one another are C₁-C₁₂alkyl or R¹⁰ and R¹¹ together are pentamethylene or 3-oxapentamethylene, a is 1 or 2, b is 1 or 2, c is 1 or 2 and d is from 1 to 3,
or wherein (C) is a reaction mixture of a phenol of the formula with a phenol of the formula and (para)formaldehyde, in which C, D and E independently of one another are C₁-C₈alkyl.

10. A composition according to claim 1, wherein (C) is a compound of formula I in which A and B independently of one another are C₁-C₄alkyl, X is a group -CₐH₂ₐ-S_{q}-R², a is 0 or 1, q is 1 or 2, R² is C₄-C₁₈alkyl, phenyl or -CH₂-CO-OR⁴ and R⁴ is C₁-C₁₈alkyl.

11. A composition according to claim 1, wherein (C) is a compound of formula I in which A and B independently of one another are C₁-C₄alkyl, X is -CH₂-S-R², R² is C₈-C₁₂alkyl or -CH₂-CO-OR⁴ and R⁴ is C₈-C₁₈alkyl.

12. A composition according to claim 1, wherein (C) is a compound of formula I in which A and B independently of one another are C₁-C₄alkyl, X is a group -C_{b}H_{2b}-CO-OR³, b is 1 or 2 and R³ is one of the groups and

13. A composition according to claim 1, wherein (C) is a compound of formula I in which A and B independently of one another are C₁-C₄alkyl, X is a group -(CH₂)₂-CO-OR³ and R³ is a group

14. A composition according to claim 1, wherein (C) is a compound of the formula wherein A, B and X independently of one another are C₁-C₄alkyl.

15. A composition according to claim 14, wherein A, B and X are tert-butyl.

16. A composition according to claim 1, wherein (C) is a mixture of polyphenols obtained by reacting at least one dialkylated phenol of the formula with at least one monoalkylated phenol of the formula and formaldehyde or paraformaldehyde, C, D and E independently of one another being C₁-C₄alkyl.

17. A composition according to claim 16, wherein C, D and E are tert-butyl.

18. A composition according to claim 1, wherein (B) is a compound of formula IX or X in which n is 1 or 2, R¹¹ is hydrogen or methyl and Y, when n is 1, is -O(C₈-C₁₅alkyl) and, when n is 2, is a group -NH-(CH₂)₆-NH- or -O-CO-(CH₂)ₘ-CO-O- in which m is from 2-8, and (C) is a compound of formula I in which A is hydrogen, C₁-C₄alkyl or a group B is C₁-C₄alkyl, X is C₁-C₄alkyl or one of the groups -CH₂-S-R², -CH₂CH₂COOR³, -CH₂N (R¹⁰) (R¹¹) and R² is C₁-C₁₈alkyl or -(CH₂)₂-COOR⁴, R³ is C₁-C₁₈alkyl or R⁴ is C₁-C₁₈alkyl and R¹⁰ and R¹¹ are C₁-C₈alkyl, or (C) is a reaction mixture of 2-tert-butylphenol, 2,6-di-tert-butylphenol and (para)formaldehyde.

19. A composition according to claim 18, wherein (B) is a compound of formula IX in which n is 2 and Y is a group -NH-(CH₂)₆-NH- or -O-CO-(CH₂)₈-CO-O, and (C) is the compound of the formula

20. Use of a composition according to claim 1 as an engine oil.

21. Use of a combination of (B) and (C), as defined in claim 1, for stabilizing lubricants against oxidative degradation thereof.

22. Use according to claim 21 for reducing the formation of sludge in engine oils.

## Revendications

1. Composition de lubrifiant, contenant
(A) une huile minérale ou synthétique ou un mélange de ces huiles,
(B) au moins une amine stériquement encombrée, qui contient au moins un groupe répondant à la formule II : R étant un atome d'hydrogène ou un groupe méthyle, et
(C) au moins un phénol répondant à la formule I : dans laquelle A désigne un atome d'hydrogène, un groupe alkyle en C₁-C₂₄, cycloalkyle en C₅-C₁₂, phénylalkyle en C₇-C₉, phényle ou un groupe -CH₂-S-R¹ ou B désigne un groupe alkyle en C₁-C₂₄, cycloalkyle en C₅-C₁₂, phénylalkyle en C₇-C₉, phényle ou un groupe -CH₂-S-R¹, X désigne un atome d'hydrogène, un groupe alkyle en C₁-C₁₈ ou un des groupes -CₐH₂ₐ-S_{q}-R², -C_{b}H_{2b}-CO-OR³, -C_{b}H_{2b}-CO-N (R⁵) (R⁶) , -CH₂ -N (R¹⁰) (R¹¹) ou R¹ désigne un groupe alkyle en C₁-C₁₈, phényle ou un groupe -(CH₂)_{c}-CO-OR⁴ ou -CH₂CH₂OR⁹,
R² désigne l'atome d'hydrogène, un groupe alkyle en C₁-C₁₈, phényle, benzyle ou un groupe ou -(CH₂)_{c}-CO-OR⁴ ou -CH₂CH₂OR⁹,
R³ désigne un groupe alkyle en C₁-C₅₀ ou un des groupes ou dans lesquels Q est un groupe alkylène en C₂-C₈, thiaalkylène en C₄-C₆ ou un groupe -CH₂CH₂(OCH₂CH₂)_{d}-.
R⁴ désigne un groupe alkyle en C₁-C₂₄,
R⁵ désigne un atome d'hydrogène, un groupe alkyle en C₁-C₁₈ ou cyclohexyle,
R⁶ désigne un groupe alkyle en C₁-C₁₈, cyclohexyle, phényle, phényle substitué par un groupe alkyle en C₁-C₁₈ ou un des groupes ou bien R⁵ et R⁶ désignent ensemble un groupe alkylène en C₄-C₈ qui peut être interrompu par -O- ou -NH-,
R⁷ désigne un atome d'hydrogène, un groupe alkyle en C₁-C₄ ou phényle,
R⁸ désigne un groupe alkyle en C₁-C₁₈,
R⁹ désigne un atome d'hydrogène, un groupe alkyle en C₁-C₂₄, phényle, alcanoyle en C₂-C₁₈ ou benzoyle,
R¹⁰ désigne un groupe alkyle en C₁-C₁₈, cyclohexyle, phényle, phényle substitué par un groupe alkyle en C₁-C₁₈ ou un groupe R¹¹ désigne un atome d'hydrogène, un groupe alkyle en C₁-C₁₈, cyclohexyle ou un groupe ou
R¹⁰ et R¹¹ désignent ensemble un groupe alkylène en C₄-C₈ qui peut être interrompu par -O- ou -NH-,
a est 0, 1, 2 ou 3,
b est 0, 1, 2 ou 3,
c est 1 ou 2,
d est 1 à 5,
f est 2 à 8 et
q est 1, 2, 3 ou 4,
ou comme constituant (C) un mélange de polyphénols qui se forme par réaction d'au moins un phénol répondant aux formules avec au moins un phénol répondant aux formules et avec du formaldéhyde ou du paraformaldéhyde, C, D et E désignant indépendamment les uns des autres un groupe alkyle en C₁-C₂₄, cyclohexyle ou phényle, la composition ne contenant, en dehors des constituants (B) précités, aucune autre amine aromatique.

2. Composition selon la revendication 1, dans laquelle le rapport pondéral de (B) à (C) est de 1:1 à 1:100.

3. Composition selon la revendication 1, dans laquelle le rapport pondéral de (B) à (C) est de 1:3 à 1:20.

4. Composition selon la revendication 1, dans laquelle la somme de (B) et de (C) est de 0,05 à 5 % en poids de (A).

5. Composition selon la revendication 1, dans laquelle (B) est un composé qui contient au moins un groupe répondant à formule II, dans laquelle R est un atome d'oxygène.

6. Composition selon la revendication 1, dans laquelle (B) est un composé répondant à formule III : dans laquelle R est un atome d'hydrogène, R¹¹ est un atome d'hydrogène ou un groupe méthyle, n est égal à 1 et R¹² désigne un groupe alkyle en C₁-C₁₈ ou, lorsque n est égal à 2, R¹² désigne un radical diacyle d'un acide dicarboxylique aliphatique portant en C₄-C₁₂.

7. Composition selon la revendication 1, dans laquelle (B) est un composé répondant à formule IV : dans laquelle n est 1 ou 2, R est un atome d'hydrogène, R¹¹ est un atome d'hydrogène ou un groupe méthyle, R¹³ est un atome d'hydrogène, un groupe alkyle en C₁-C₁₂ ou un groupe répondant à la formule : et R¹⁴, lorsque n est égal à 1, est un atome d'hydrogène ou un groupe alkyle en C₁-C₁₂, et, lorsque n estégal à 2, un groupe alkylène en C₂-C₈.

8. Composition selon la revendication 1, dans laquelle (B) est un composé répondant à formule VIII : dans laquelle R désigne un atome d'hydrogène ou un groupe méthyle et R¹¹ ont un atome d'hydrogène ou un groupe méthyle.

9. Composition selon la revendication 1, dans laquelle (C) est un composé répondant à formule I, dans laquelle A est un atome d'hydrogène, un groupe alkyle en C₁-C₈, cyclohexyle, phényle ou un groupe : B désigne un groupe alkyle en C₁-C₈, cyclohexyle ou phényle,
X désigne un groupe alkyle en C₁-C₈ ou un des groupes -CₐH₂ₐ-S-R², -C_{b}H_{2b}-COOR³, -CH₂N(R¹⁰) (R¹¹) ou R² désigne un groupe alkyle en C₁-C₁₂, phényle ou un groupe -(CH₂)_{c}-COOR⁴,
R³ désigne un groupe alkyle en C₁-C₁₈ ou un groupe dans lequel Q désigne un groupe alkylène en C₂-C₆, -CH₂CH₂SCH₂CH₂- ou -CH₂CH₂(OCH₂CH₂)_{d}-,
R⁴ désigne un groupe alkyle en C₁-C₁₈,
R¹⁰ et R¹¹ sont indépendamment l'un de l'autre un groupe alkyle en C₁-C₁₂, ou bien
R¹⁰ et R¹¹ désignent ensemble un groupe pentaméthylène ou 3-oxa-pentaméthylène,
a est 1 ou 2, b est 1 ou 2, c est 1 ou 2 et d est un nombre de 1 à 3,
ou dans laquelle (c) est un mélange réactionnel d'un phénol répondant aux formules : avec un phénol répondant à la formule et du (para)formaldéhyde, dans laquelle C, D et E désignent indépendamment les uns des autres un groupe alkyle en C₁-C₈.

10. Composition selon la revendication 1, dans laquelle (C) est un composé répondant à formule I, dans laquelle A et B désignent indépendamment l'un de l'autre un groupe alkyle en C₁-C₄, X désigne un groupe -CₐH₂ₐ-S_{q}-R², a est 0 ou 1, q est 1 ou 2, R² désigne un groupe alkyle en C₄-C₁₈, phényle ou -CH₂-CO-OR⁴ et R⁴ est un groupe alkyle en C₁-C₁₈.

11. Composition selon la revendication 1, dans laquelle (C) est un composé répondant à formule I, dans laquelle A et B désignent indépendamment l'un de l'autre un groupe alkyle en C₁-C₄, X désigne un groupe -CH₂-S-R², R² est un groupe alkyle en C₈-C₁₂ ou -CH₂-CO-OR⁴ et R⁴ est un groupe alkyle en C₈-C₁₈.

12. Composition selon la revendication 1, dans laquelle (C) est un composé répondant à formule I, dans laquelle A et B désignent indépendamment l'un de l'autre un groupe alkyle en C₁-C₄, X désigne un groupe -C_{b}-H_{2b}-CO-OR³, b est 1 ou 2 et R³ est un des groupes

13. Composition selon la revendication 1, dans laquelle (C) est un composé répondant à formule I, dans laquelle A et B désignent indépendamment l'un de l'autre un groupe alkyle en C₁-C₄, X désigne un groupe -(CH₂)₂-CO-OR³ et R³ est un groupe

14. Compositions selon la revendication 1, dans lesquelles (C) est un composé répondant à formule : ou dans laquelle A, B et X désignent indépendamment les uns des autres un groupe alkyle en C₁-C₄.

15. Composition selon la revendication 14, dans laquelle A, B et X sont un groupe tert-butyle.

16. Composition selon la revendication 1, dans laquelle (C) est un mélange de polyphénols que l'on obtient par réaction d'au moins un phénol dialkylé répondant aux formules : avec au moins un phénol monoalkylé répondant aux formules : et avec du formaldéhyde ou du paraformaldéhyde, C, D et E désignant indépendamment les uns des autres un groupe alkyle en C₁-C₄.

17. Composition selon la revendication 16, dans laquelle C, D et E sont des groupes tert-butyle.

18. Compositions selon la revendication 1, dans lesquelles
(B) est un composé répondant aux formules IX ou X : dans lesquelles n est 1 ou 2, R¹¹ est un atome d'hydrogène ou un groupe méthyle et Y, lorsque n est égal à 1, désigne un groupe -O(alkyle en C₈-C₁₅), et lorsque n est 2, un groupe -NH-(CH₂)₆-NH- ou -O-CO-(CH₂)ₘ-CO-O-, dans lequel m est un nombre de 2 à 8, et
(C) est un composé répondant à la formule I, dans laquelle A désigne un atome d'hydrogène, un groupe alkyle en C₁-C₄ ou un groupe B désigne un groupe alkyle en C₁-C₄,
X désigne un groupe alkyle en C₁-C₄ ou un des groupes -CH₂-S-R², -CH₂CH₂COOR³, -CH₂N(R¹⁰) (R¹¹) ou R² est un groupe alkyle en C₁-C₁₈ ou -(CH₂)₂-COOR⁴,
R³ est un groupe alkyle en C₁-C₁₈ ou R⁴ est un groupe alkyle en C₁-C₁₈ et
R¹⁰ et R¹¹ sont un groupe alkyle en C₁-C₈, ou bien (C) est un mélange réactionnel de 2-tert-butylphénol, de 2,6-di-tert-butylphénol et de (para) formaldéhyde.

19. Composition selon la revendication 18, dans laquelle (B) est un composé répondant à la formule IX, dans laquelle n est 2 et Y est un groupe -NH-(CH₂)₆-NH- ou -O-CO-(CH₂)₈-CO-O- et (C) est le composé répondant à la formule :

20. Utilisation d'une composition selon la revendication 1 comme huile pour moteurs.

21. Utilisation d'une association de (B) et de (C), telle que définie dans la revendication 1, pour la stabilisation de lubrifiants vis-à-vis de leur dégradation oxydante.

22. Utilisation selon la revendication 21 pour réduire la formation de boue dans les huiles pour moteurs.
